# EUROPÄISCHE PATENTSCHRIFT

(11) **EP 2 737 097 B1**
(45) Veröffentlichungstag und Bekanntmachung des Hinweises auf die Patenterteilung: **22.01.2020**
(21) Anmeldenummer: 12741323.5
(22) Anmeldetag: 27.07.2012
(51) Int. Cl.: C22C 38/12

(54) **STAHL, BAUTEIL UND VERFAHREN ZUM HERSTELLEN VON STAHL**
STEEL, COMPONENT AND METHOD FOR PRODUCING STEEL
ACIER, ÉLÉMENT ET PROCÉDÉ DE FABRICATION D'UN ACIER

(30) Priorität: 28.07.2011 DE 102011079955
(43) Veröffentlichungstag der Anmeldung: 04.06.2014
(73) Patentinhaber: Aktiebolaget SKF, 415 50 Göteborg (SE)
(72) Erfinder: TANKE, Jesko-Henning, 97422 Schweinfurt (DE); VON SCHLEINITZ, Thilo, 97422 Schweinfurt (DE)
(74) Vertreter: Kuhstrebe, Jochen
(86) Internationale Anmeldenummer: PCT/EP2012/064806
(87) Internationale Veröffentlichungsnummer: WO 2013/014280

(56) Entgegenhaltungen:
- DE-B1- 1 608 155
- JP-A- 7 216 448
- JP-A- 7 278 750
- JP-A- 2000 026 939
- US-A1- 2004 202 567

## Beschreibung

Ausführungsbeispiele der vorliegenden Erfindung betreffen Stahl, ein Bauteil, das den Stahl aufweist, und ein Verfahren zum Herstellen des Stahls.

Bei vielen Maschinen und Anlagen treten hohe mechanische Belastungen in unterschiedlichen Formen und Ausprägungen auf. Häufig, aber bei Weitem nicht ausschließlich, sind hier gerade Maschinenteile betroffen, die zueinander Relativbewegungen ausführen, also beispielsweise translatorische oder rotatorische Bewegungen. Hierbei können neben Dauerbelastungen auch kurzzeitige und/oder lokale Belastungen auftreten, die zu einer Ermüdung oder statischen Überbeanspruchung der betreffenden Maschinenteile führen können.

Gerade für solche Maschinenteile findet Stahl aufgrund seiner weitreichenden Konfektionierbarkeit, seiner Festigkeit, seiner Verformbarkeit, seiner Schweißeignung und vieler anderer Eigenschaften Anwendung. Zu den wichtigsten technologischen Eigenschaften zählt auch, dass Stahl vollständig oder auch teilweise gehärtet werden kann. Wird beispielsweise nur eine Randhärtung oder Oberflächenhärtung durchgeführt, wird so die entsprechend behandelte Oberfläche härter und damit mechanisch und tribologisch widerstandsfähiger, während tiefer liegende Bereiche des Maschinenteils eine geringere Härte und damit eine größere Zähigkeit aufweisen, wodurch das Maschinenteil insgesamt zyklisch und statisch höher belastbar wird.

Dynamische Belastungen werden häufig über die Oberfläche der Maschinenteile in diese eingeleitet, wirken also gerade auf die typischerweise gehärteten Bereiche stark ein. Durch diese können Versetzungsbewegungen im Material hervorgerufen werden, die letztendlich zu plastischen Verformungen im Inneren des Maschinenteils führen können. Diese beanspruchen häufig gerade den Bereich von Korngrenzen im Gefüge von Stahl, was bei anfälligem Werkstoffzustand zu einem interkristallinen Bruch vor Erreichen der Festigkeit im Volumen führen kann.

Um dem entgegenzuwirken, werden bevorzugt Stähle eingesetzt, die über eine große Anzahl von Korngrenzen verfügen, also kleine Kristalle im Gefüge aufweisen, da hierdurch die mechanischen Belastungen und Belegung (Segregation) mit schwächenden Elementen (z. B. Phosphor, Schwefel) oder auch Verbindungen (z. B. Karbide) auf eine größere Anzahl und damit Fläche von Korngrenzen verteilt werden und die Beanspruchung der einzelnen Korngrenzen abnimmt.

Allerdings erfolgt die Härtung des Stahls im Randbereich typischerweise thermisch, wobei der Stahl des Maschinenteils entsprechend stark erhitzt wird. Dies kann beispielsweise durch Flamm- oder Induktionshärtung erfolgen, also beispielsweise durch eine induktive Erwärmung des Werkstücks.

Das Härten stellt einen thermisch induzierten Prozess dar, sodass es insbesondere bei größeren Randhärtungstiefen zu einer unerwünschten Erwärmung oberhalb der Austenittemperatur des Stahls und damit zu einem Überhitzen des Gefüges kommen kann. Infolge dessen tritt ein verstärktes Kornwachstum, also eine Grobkornbildung auf. Dies kann im späteren Einsatzgefüge zu einer verminderten Festigkeit durch eine Schwächung der Korngrenzen (z. B. durch Segregation, d. h. Anlagerung schädlicher Elemente), mit einer Tendenz zum interkristallinen Bruch führen.

Bisher wurden hierzu Stähle mit einem Kohlenstoffgehalt von maximal 1,1 Gewichtsprozent (Gew.-%) und einer hinreichenden Randschichthärtbarkeit verwendet, die durch die Legierungszusammensetzung beeinflusst wird. Ferner wird versucht, den Härtungsprozess so zu führen, dass ein übermäßiges Kornwachstum vermieden wird.

JP 2000 026939 lehrt die Herstellung eines Stahls mit größer 1.2% Kohlenstoffanteil, bei dem eine übermäßige Härte (ungefähr 62 in HRC) vermieden wird. US 2004/0202567 A1 lehrt einen Stahl für den Einsatz in hochfeste Ritzelwelle zur Herstellung einer Ritzelwelle in Kraftfahrzeuglenksystemen sowie ein Herstellungsverfahren dafür. DE 1608155 lehrt die Verwendung eines Stahles für Hochleistungsketten, insbesondere für Rundgliederketten von Hobel- und Fördereinrichtungen in Bergbau-Betrieben, die starken Korrosionseinflüssen sowie ungewöhnlich hohen Dauer- und Wechsellasten ausgesetzt sind.

Ausgehend hiervon besteht daher die Aufgabe der vorliegenden Erfindung darin, einen Stahl zu schaffen, der eine verbesserte Härtbarkeit und/oder eine verbesserte Kornstabilität und/oder statische Festigkeit aufweist.

Diese Aufgabe wird durch einen Stahl gemäß Anspruch 1 oder ein Verfahren zum Herstellen von Stahl gemäß Anspruch 6 gelöst.

Ein Ausführungsbeispiel eines Stahls weist Tantal mit einem Anteil von mindestens 0, 1 und 2 Gewichtsprozent und einen Kohlenstoffanteil auf, der wenigstens 0,25 Gewichtsprozent und höchstens 1,1 Gewichtsprozent beträgt.

Ein Ausführungsbeispiel eines Verfahrens zum Herstellen von Stahl umfasst ein Bereitstellen einer Basislegierung des Stahls und ein Legieren der Basislegierung mit Tantal, sodass der Stahl Tantal mit einem Anteil von mindestens 0,1 und 2 Gewichtsprozent und einen Kohlenstoffanteil aufweist, der wenigstens 0,25 Gewichtsprozent ist und höchstens 1,1 Gewichtsprozent beträgt.

Ausführungsbeispielen der Erfindung liegt die Erkenntnis zugrunde, dass eine verbesserte Härtbarkeit und/oder eine verbesserte Kornstabilität und/oder statische Festigkeit dadurch erzielbar ist, dass einem Stahl mit einem Kohlenstoffanteil von wenigstens 0,25 Gewichtsprozent und höchstens 1,55 Gewichtsprozent Tantal als (Mikro-) Legierungselement hinzugefügt wird. Hierbei haben Untersuchungen gezeigt, dass bereits sehr geringe Tantalanteile von etwa 0,01 Gewichtsprozent zu einer verbesserten Härtbarkeit bzw. zu einer verbesserten Kornstabilität führen. Mit wachsendem Tantalanteil wird im Bereich zwischen 0,01 bis einschließlich 2,0 Gewichtsprozent eine entsprechende Verbesserung der vorgenannten Eigenschaften gegenüber unlegiertem Stahl erzielt. Die Beimischung von Tantal ermöglicht hierbei eine Erhöhung der Austenitisierungstemperatur beim Randhärten. Hierdurch können die zugänglichen Prozesstemperaturen auf über 1000 °C, beispielsweise auf bis zu 1150 °C, erhöht werden, während konventionelle Stähle deutlich niedrigere Temperaturen erfordern.

Ausführungsbeispielen der vorliegenden Erfindung liegt ferner die Aufgabe zugrunde, ein Bauteil zu schaffen, welches wenigstens in einem Abschnitt eine verbesserte Ermüdungsresistenz aufweist.

Diese Aufgabe wird durch ein Bauteil gemäß Anspruch 8 gelöst.

Ein Ausführungsbeispiel der vorliegenden Erfindung in Form eines Bauteils weist so wenigstens in einem Abschnitt den zuvor genannten Stahl auf, wobei sich der Abschnitt von einer Oberfläche des Bauteils in ein Inneres des Bauteils erstreckt, und wobei das Bauteil in dem Abschnitt eine Randhärtung aufweist.

Bei einigen Ausführungsbeispielen der vorliegenden Erfindung kann sich diese beispielsweise wenigstens 5 mm in das Innere des Bauteils erstrecken, während bei anderen Ausführungsbeispielen auch geringere oder größere Randhärtungstiefen realisierbar sind.

Als Randhärtungstiefe soll der senkrechte Abstand zur Oberfläche bis zum Erreichen einer Grenzhärte von 550 HV1 (52,5 HRC) verstanden werden. Ausführungsbeispielen der vorliegenden Erfindung bezüglich dieses Aspekts liegt die Erkenntnis zugrunde, dass durch die Verwendung des zuvor beschriebenen Stahls eine verbesserte Härtbarkeit und/oder statische Festigkeit und/oder verbesserte Kornstabilität während der Wärmebehandlung beim Härten erzielbar ist, oder dass hierdurch ein Prozess zur Härtung eines Bauteils vereinfacht werden kann. Bei manchen Ausführungsbeispielen der vorliegenden Erfindung kann so eine Randhärtung mit einer größeren Randhärtungstiefe von wenigstens 5 mm in wenigstens einem Abschnitt des Bauteils durch eine (z. B. induktive) Härtung erzielt werden, ohne dass hierbei eine verstärkte Grobkornbildung einsetzt, die die Ermüdungsresistenz und statische Festigkeit des Werkstoffs nachteilig beeinflussen könnte. Ausführungsbeispiele der vorliegenden Erfindung sind jedoch bei weitem nicht auf Bauteile mit einer Randhärtungstiefe von 5 mm oder darüber beschränkt. Ausführungsbeispiele der vorliegenden Erfindung umfassen ebenso Bauteile mit einer geringeren Randhärtungstiefe als 5 mm, also beispielsweise solche mit Randhärtungstiefen von wenigstens 100 µm, wenigstens 200 µm, wenigstens 500 µm, wenigstens 1 mm oder wenigstens 2 mm.

Hierbei werden im Rahmen der vorliegenden Beschreibung Angaben nomineller Gewichtsprozente bezüglich der einzelnen Anteile verwendet. Bei Stählen können aufgrund der produktionsbedingten Abläufe der Stahlherstellung Abweichungen von den nominellen Anteilen auftreten. Der Anteil eines Legierungselements oder einer anderen Komponente (z. B. Kohlenstoff) eines Stahls eines konkreten Ausführungsbeispiels kann also die nominellen Werte im Rahmen der üblichen Fertigungs- und Herstellungstoleranzen gegebenenfalls unter- oder überschreiten.

Ausführungsbeispiele der vorliegenden Erfindung werden nachfolgend unter Bezugnahme auf die beiliegenden Figuren erläutert.
Fig. 1 zeigt einen Querschnitt durch ein Kegelrollenlager mit Bauteilen gemäß Ausführungsbeispielen der vorliegenden Erfindung;
Fig. 2 zeigt eine schematische Querschnittsdarstellung durch ein Bauteil gemäß einem Ausführungsbeispiel der vorliegenden Erfindung während der Randhärtung; und
Fig. 3 illustriert einen Verlauf einer Härte durch ein Bauteil gemäß einem Ausführungsbeispiel der vorliegenden Erfindung als Funktion eines Abstands von der Oberfläche des Bauteils.

Im Folgenden werden unter Bezugnahme auf die Figuren 1 bis 3 Ausführungsbeispiele der vorliegenden Erfindung näher beschrieben und erläutert.

Wie einleitend bereits beschrieben wurde, treten bei vielen Anwendungen starke mechanische Belastungen auf, die zu einer Ermüdung des betreffenden Bauteils führen. Häufig handelt es sich bei diesen Belastungen um kurzzeitig, intermittierend oder periodisch auftretende dynamische Belastungen, die häufig auch nur auf kleine Gebiete des Bauteils einwirken, also beispielsweise über einen punkt- oder linienförmigen Kontakt.

Um die entsprechenden Bauteile resistenter gegen Ermüdungserscheinungen auszulegen, werden daher häufig gehärtete Stähle eingesetzt, insbesondere oberflächengehärtete Stähle. Wie eingangs ebenfalls beschrieben wurde, werden hier insbesondere Stähle bevorzugt, die geringe Korngrößen aufweisen, um auftretende mechanische Belastungen und schwächende Segregations- bzw. Ausscheidungsbelegungen auf eine große Anzahl und damit Fläche von Korngrenzen zu verteilen.

Beim Induktionshärten oder auch beim Flammhärten wird daher ein Werkstück lokal häufig auf eine Temperatur von mehr als 1000 °C erwärmt, indem es von außen (Flammhärten) oder durch in einer äußeren Schicht des Werkstücks nahe der Oberfläche erzeugte Wirbelströme (Induktionshärten) erhitzt wird. Typischerweise werden hierbei lokal Temperaturen von bis 1150 °C erreicht. Hierbei kann es jedoch leicht zu einem Überhitzen des Gefüges kommen, was wiederum zu der eingangs beschriebenen Grobkornbildung und damit häufig verbundenen Korngrenzensegregationen und so zu einer Reduzierung der Ermüdungsresistenz und statischen Festigkeit des Werkstoffs und Bauteils führen kann.

Gemäß Ausführungsbeispielen der vorliegenden Erfindung kann jedoch eine Verbesserung der Kornstabilität und/oder der Härtbarkeit bei der Wärmebehandlung durch den Einsatz eines Stahls erzielt werden, der neben einem Anteil an Kohlenstoff (C) von wenigstens 0,25 Gewichtsprozent und höchstens 1,55 Gewichtsprozent einen Anteil an Tantal (Ta) aufweist, der zwischen 0,01 und 2 Gewichtsprozent liegt.

Durch die Verwendung dieses Stahls als Werkstoff kann es beispielsweise auch möglich sein, eine Randhärtungstiefe von mehr als 5 mm zu erzielen und dabei das Gefüge während der Randhärtung kornstabiler zu halten, was beispielsweise im Wälzlagerbereich bei Großlagerringen, aber auch bei Wälzkörpern vorteilhaft sein kann. Je nach konkreter Zusammensetzung eines Stahls gemäß einem Ausführungsbeispiel der vorliegenden Erfindung können so Randhärtungstiefen von 10 mm und gegebenenfalls darüber erzielt werden.

Allerdings sind Ausführungsbeispiele der vorliegenden Erfindung nicht auf solche Bauteile mit einer Randhärtungstiefe von wenigstens 5 mm beschränkt. Es können gemäß Ausführungsbeispielen der vorliegenden Erfindung ebenso Bauteile mit geringeren oder größeren Randhärtungstiefen realisiert werden, also beispielsweise von wenigstens 100 µm, wenigstens 1 mm oder von wenigstens einer der weiteren, hier im Rahmen der vorliegenden Beschreibung genannten möglichen Randhärtungstiefen. Wird bei Ausführungsbeispielen der vorliegenden Erfindung der Kohlenstoffanteil des Stahls auf Werte von wenigstens 0,25 Gewichtsprozent und höchstens 1,1 Gewichtsprozent oder sogar höchstens 0,6 Gewichtsprozent reduziert, kann dies gegebenenfalls zu einer weiter verbesserten Randhärtbarkeit führen, die größere Randhärtungstiefen erlaubt und die Gefahr des Aufschmelzens des Gefüges verringert.

Eine Variation des Kohlenstoffanteils im Bereich zwischen etwa 0,4 und etwa 0,55 Gew.-%, also beispielsweise von etwa 0,45 Gew.-%, kann dem Stahl zusätzlich vorteilhafte Eigenschaften verleihen, wie etwa eine verbesserte induktive Lötbarkeit.

So ermöglichen es Ausführungsbeispiele der vorliegenden Erfindung, die zur Randhärtung verwendeten Temperaturen zu erhöhen und so die zuvor genannte Gefahr der Grobkornbildung zu vermindern. Durch den Einsatz von Stählen gemäß Ausführungsbeispielen der vorliegenden Erfindung kann so gegebenenfalls die zur Härtung erforderliche Temperatur in den Bereich oberhalb von 1000 °C erhöht werden.

Je nach Menge des hinzulegierten Tantals spricht man von einer Legierung oder auch einer Mikrolegierung. Im Bereich der so genannten Mikrolegierung liegt der Anteil des Legierungsmetalls in einem Bereich, der typischerweise nicht spezifiziert wird. Im Fall von Tantal ist dies im Allgemeinen der Bereich unterhalb von 0,1 Gew.-%. Im Bereich des Anteils von Tantal von 0,1 Gew.-% und darüber wird dieser gewöhnlich spezifiziert, sodass das Hinzufügen des Legierungselements in diesem Bereich als Legieren bezeichnet wird. Unabhängig hiervon wird jedoch im Rahmen der vorliegenden Beschreibung unter dem Begriff des Legierens sowohl der des Mikrolegierens wie auch der des Legierens verstanden.

Ausführungsbeispiele der vorliegenden Erfindung können ferner ein Legierungselement mit einem Gewichtsanteil zwischen 0,1 und 5 Gewichtsprozent aufweisen, bei dem es sich um Molybdän (Mo), Nickel (Ni), Silizium (Si), Mangan (Mn) oder Chrom (Cr) handeln kann. Bei Ausführungsbeispielen der vorliegenden Erfindung liegt der Gewichtsanteil häufig im Bereich zwischen 0,8 Gew.-% und 1,5 Gew.-%. So kann beispielsweise Stahl gemäß einem Ausführungsbeispiel der vorliegenden Erfindung auf Basis von 50CrMo4 oder 43CrMo4 als Basislegierung erzeugt werden. Wie diese Basislegierungen zum Teil ebenfalls zeigen, kann bei Ausführungsbeispielen auch eine Mehrzahl der vorgenannten Legierungselemente zum Einsatz kommen.

Bei weiteren Ausführungsbeispielen der vorliegenden Erfindung weist der Stahl ferner ein weiteres Legierungselement mit einem Gewichtsanteil zwischen 0,01 und 2 Gewichtsprozent auf, wobei das weitere Legierungselement Niob (Nb), Titan (Ti) oder Vanadium (V) ist. Der Gewichtsanteil dieses weiteren Legierungselements liegt häufig im Bereich zwischen 0,1 und 1 Gewichtsprozent. Ein Beispiel sind Stähle gemäß Ausführungsbeispielen der vorliegenden Erfindung auf Basis von 50CrV 4.

Häufig ist bei Stählen mit Niobanteil (Nb) der Gewichtsanteil des Tantals (Ta) wenigstens das 1-fache, wenigstens das 5-fache, wenigstens das 10-fache, wenigstens das 20-fache, wenigstens das 50-fache oder wenigstens das 100-fache des Gewichtsanteils von Niob (Nb). In diesen Verhältnissen der Massen von Niob (Nb) und Tantal (Ta) kommt zum Ausdruck, dass Niob sehr häufig als Kontamination bzw. zusätzliches Element von Tantal auftritt. Gerade im Hinblick auf die verbesserte Härtbarkeit und die damit möglichen positiven Auswirkungen auf den Stahl und die diesen umfassende Bauteile deuten Untersuchungen daraufhin, dass Tantal (Ta) zu einer besseren Härtbarkeit des Stahls als Niob führt. Auch wenn Niob scheinbar keine gravierend negativen Auswirkungen zeigt, deuten die Untersuchungen darauf hin, dass Tantal Niob gegenüber zu einer besseren Härtbarkeit führen könnte. In diesem Zusammenhang wird die Möglichkeit erörtert, ob dies gegebenenfalls auf eine Bildung von Tantalkarbid (TaC) im Gefüge zurückzuführen sein könnte. So besteht zunächst das Bestreben, den Niobanteil im Vergleich zu dem Tantalanteil zu beschränken. Bei besonders hochwertigen Anwendungen kann daher auch ein Tantalanteil von wenigstens einem 120-fachen, wenigstens einem 150-fachen oder wenigstens einem 200-fachen des Niobanteils entsprechen, wobei diese Verhältnisse bereits stark an der Grenze der technischen Separationsmöglichkeit der beiden Elemente angesiedelt sind. Aufgrund der scheinbar nicht stark nachteiligen Wirkung des Niobs (Nb) kann es daher aus ökonomischen und beschaffungstechnischen Gründen, sowie aus Gründen der eigentlichen Stahlherstellung geeigneter sein, einen gewissen Niobanteil zu tolerieren, um den Prozess der Stahlherstellung zu vereinfachen und/oder technisch stabiler zu halten.

Im Hinblick auf Chrom (Cr) kann es gegebenenfalls ratsam sein, bei Ausführungsbeispielen den Chromanteil auf maximal 5 Gewichtsprozent, auf maximal 3,8 Gewichtsprozent oder auf maximal 2,1 Gewichtsprozent zu begrenzen. So kann hierdurch gegebenenfalls eine Konkurrenzsituation bei der Bildung von Karbiden oder anderen kohlenstoffhaltigen Verbindungen, Komplexen oder Anlagerungen zwischen Tantal und Chrom unterbunden werden. Auch kann es ratsam sein, Molybdän (Mo) mit einem Gewichtsanteil von bis zu 0,6 Gewichtsprozent beizufügen.

Im Hinblick auf weitere Elemente umfasst ein Stahl gemäß einem Ausführungsbeispiel der vorliegenden Erfindung häufig außer Eisen (Fe) keine weiteren Legierungselemente (d. h. Kohlenstoff ausgenommen) mit einem jeweiligen Anteil von mehr als 0,2 Gew.-%, wobei ein Gesamtanteil der weiteren Elemente insgesamt 10 Gew.-% nicht übersteigt. Bei reineren Ausführungen von Stählen können diese Grenzen auch bei 0,1 Gew.-% bzw. 5 Gew.-% liegen.

Lediglich der Vollständigkeit halber bietet es sich an dieser Stelle an, darauf hinzuweisen, dass unter einem Stahl ein Werkstoff zu verstehen ist, dessen Massenanteil an Eisen (Fe) größer ist als der jedes anderen Elements, dessen Kohlenstoffgehalt im Allgemeinen kleiner als 2 Gew.-% ist und andere Elemente enthalten kann. Ausführungsbeispiele des Stahls weisen einen Kohlenstoffanteil auf, der wenigstens 0,25 Gewichtsprozent beträgt, 1,55 Gewichtsprozent jedoch nicht übersteigt. So kann gegebenenfalls eine ausreichende Menge Kohlenstoff zur Karbidbildung bereitgestellt werden. Insbesondere kann bei Stählen gemäß einem Ausführungsbeispiel eine Erhöhung des Kohlenstoffanteils so gegebenenfalls vermieden werden. Unabhängig hiervon kann es jedoch bei Ausführungsbeispielen ebenso ratsam sein, den Kohlenstoffanteil auf höchstens 1,1 Gewichtsprozent oder auf 0,6 Gewichtsprozent zu beschränken. Hierdurch kann gegebenenfalls eine gezieltere Karbidbildung bewirkt werden.

Ein Stahl gemäß einem Ausführungsbeispiel kann als Wälzlagerstahl ausgeführt sein, wie er beispielsweise in der ISO 683-17:1999 definiert ist. Ein solcher induktionshärtbarer Stahl auf Basis einer 43CrMo4-Basislegierung gemäß einem Ausführungsbeispiel kann beispielsweise eine oder mehrere Härtewerte erreichen, wie sie in nachfolgend wiedergegebenen Tabelle 1 aufgeführt sind. Tabelle 1 stellt hierbei einen für eine typische Stahllegierung minimalen HRC-Wert (HRCₘᵢₙ) und einen für eine typische Stahllegierung maximalen HRC-Wert (HRCₘₐₓ) in Abhängigkeit eines Abstands d von einer abgeschreckten Stirnfläche in mm einander gegenüber. Die Härtbarkeit kann hierbei durch Stirnabschreckversuche nach Jominy bei verschiedenen Stirnflächenabständen gemessen werden.

**Tabelle 1:**

| **d [mm]** | **HRCₘₐₓ** | **HRCₘᵢₙ** |
|---|---|---|
| 1,5 | 61 | 53 |
| 3 | 61 | 53 |
| 5 | 61 | 52 |
| 7 | 60 | 51 |
| 9 | 60 | 49 |
| 11 | 59 | 43 |
| 13 | 59 | 40 |
| 15 | 58 | 37 |
| 20 | 56 | 34 |
| 25 | 53 | 32 |
| 30 | 51 | 31 |
| 35 | 48 | 30 |
| 40 | 47 | 30 |
| 45 | 46 | 29 |
| 50 | 45 | 29 |

Die Härtewerte sind hierbei nach Rockwell gemäß der HRC-Skala angegeben werden. Je nach genauer Legierungszusammensetzung können auch hiervon abweichende HRC-Werte erzielbar sein. So können gegebenenfalls auf Basis der genannten Basislegierung 43CrMo4 auch HRC-Werte erzielbar sein, die 2 oder 3 HRC-Werte über oder unter den genannten minimalen und/oder maximalen HRC-Werten HRCₘₐₓ bzw. HRCₘᵢₙ liegen.

Je nach verwendetem Stahl gemäß Ausführungsbeispielen der vorliegenden Erfindung können so Härten beginnend bei 20 HRC im Falle eines Stahls mit einem Kohlenstoffanteil von 0,25 Gew.-% bis hin zu 70 HRC bei einem Stahl mit einem Kohlenstoffanteil von 1,55 Gew.-% erzielt werden.

So kann bei einem Stahl gemäß einem Ausführungsbeispiel - beispielsweise auf Basis einer 50CrMo4-Basislegierung - ein oder mehrere Härtewerte gemäß der folgenden, in Tabelle 2 angegebenen minimalen und maximalen HRC-Werte HRCₘᵢₙ bzw. HRCₘₐₓ in Abhängigkeit des Abstands d von der abgeschreckten Stirnfläche in mm erzielbar sein.

**Tabelle 2:**

| **d [mm]** | **HRCₘₐₓ** | **HRCₘᵢₙ** |
|---|---|---|
| 1,5 | 65 | 60 |
| 3 | 65 | 60 |
| 5 | 64 | 59 |
| 7 | 64 | 58 |
| 9 | 63 | 57 |
| 11 | 63 | 56 |
| 13 | 63 | 55 |
| 15 | 62 | 53 |
| 20 | 61 | 50 |
| 25 | 60 | 47 |
| 30 | 58 | 45 |
| 35 | 57 | 44 |
| 40 | 55 | 43 |
| 45 | 54 | 42 |
| 50 | 54 | 42 |

Auch hier können in Abhängigkeit der genauen Legierungszusammensetzung und auch gegebenenfalls auf Basis anderer Basislegierungen entsprechende minimale und maximale HRC-Werte HRCₘᵢₙ- bzw. HRCₘₐₓ-Werte erzielbar sein, die 2 oder 3 HRC-Stufen bzw. -Werte über oder unter den in Tabelle 2 angegebenen Werten liegen. Die Härtbarkeit kann auch hier durch Stirnabschreckversuche nach Jominy bei verschiedenen Stirnflächenabständen gemessen werden.

Wie bereits zuvor erläutert, weisen Stähle gemäß Ausführungsbeispielen der vorliegenden Erfindung ein vermindertes Kornwachstum bei der Wärmebehandlung und damit (im Allgemeinen) eine geringe Korngröße auf. Gemäß ASTM-Standard E 112 (ASTM = American Society for Testing Materials) weisen sie Gefüge mit Körnern mit einer Kennzahl von 5, 6, 7 oder darüber auf. Hierbei wird nach der Präparation eines Schliffs ein Foto in einer Vergrößerung von 100:1 mit verschiedenen Standardbildern verglichen. Der Klasse 5 entsprechen hierbei Körner mit einem mittleren Durchmesser von etwa 60 µm, denen der Klasse 6 solchen mit einem mittleren Durchmesser von etwa 45 µm, denen der Klasse 7 solchen mit einem mittleren Durchmesser von etwa 35 µm und denen der Klasse 8 solchen mit einem mittleren Durchmesser von etwa 22 µm. Als Korngröße und Korngrenzen werden bei Stählen die Größe bzw. Korngrenzen der ehemaligen Austenitkörner bezeichnet.

Hinsichtlich der Mikrostruktur nichtmetallischer Einschlüsse können Ausführungsbeispiele von Stählen beispielsweise unter Ausnutzung der in den Standards ASTM E45 und ISO 4967 sowie DIN 50602:1985 definierten Messmethoden quantifiziert werden. Auch bei diesen Verfahren werden Schliffe angefertigt, und in einer 100:1-fachen Vergrößerung mit Standardbildern verglichen. Ausführungsbeispiele können gemäß der folgenden Mikrostrukturklassen oder besser bereitgestellt werden. Tabelle 3 zeigt hierbei nichtmetallische Einschlüsse gemäß ASTM E45 und ISO 4967, die Ausführungsbeispiele erreichen können.

**Tabelle 3:**

| **Jernkontret Standarddiagramm** | |
|---|---|
| A (fein bzw. dünn) | 2,5 |
| A (dick) | 1,5 |
| B (fein bzw. dünn) | 2,0 |
| B (dick) | 1,0 |
| C (fein bzw. dünn) | 0,5 |
| C (dick) | 0,5 |
| D (fein bzw. dünn) | 1,0 |
| D (dick) | 1,0 |

Entsprechend zeigt Tabelle 4 nichtmetallische Einschlüsse gemäß DIN 50602:1985, die Ausführungsbeispiele erreichen können. Hierbei werden Stabdurchmesser d in mm charakteristischen kumulierten K-Werten gegenüber gestellt.

**Tabelle 4:**

| **d [mm]** | **K-Faktor** |
|---|---|
| 200 < d | K4 ≤ 20 |
| 140 < d ≤ 200 | K4 ≤ 18 |
| 100 < d ≤140 | K4 ≤ 16 |
| 70 < d ≤ 100 | K4 ≤ 14 |
| 35 < d ≤ 70 | K4 ≤ 12 |
| 17 < d ≤ 35 | K3 ≤ 15 |
| 8 < d ≤ 17 | K3 ≤ 10 |
| d ≤ 8 | K2 ≤ 12 |

Stähle gemäß Ausführungsbeispielen der vorliegenden Erfindung werden in einem Verfahren hergestellt, das zwei Schritte umfasst, die gleichzeitig oder auch aufeinanderfolgend ausgeführt werden können. Hierbei wird in einem ersten Schritt eine Basislegierung des Stahls bereitgestellt, die dann in einem zweiten Schritt mit Tantal legiert wird.

Grundsätzlich können Stähle gemäß Ausführungsbeispielen der vorliegenden Erfindung mithilfe aller Verfahren hergestellt werden, auch wenn aufgrund ökonomischer und/oder prozessbedingter Eigenschaften einzelne Verfahren eher in Randgebieten zum Einsatz kommen. So ist es möglich, beide Verfahrensschritte beispielsweise im Fall nur geringer zu produzierenden Tonnagen im Rahmen des Tiegelstahlverfahrens oder des Elektrostahlverfahrens durchzuführen, wobei das Tantal in metallischer Form, beispielsweise in Pulverform oder als Granulat (Stückchen), oder als chemische Verbindung hinzugegeben wird. Als chemische Verbindung kann Tantal beispielsweise als Tantalkarbid (TaC), Tantalborid (TaB₂), Tantalsilizid (TaSi₂) oder Tantaloxid (Ta₂O₅) beigegeben werden.

Die Verfahrensschritte können jedoch auch sequenziell erfolgen. So kann der Schritt des Bereitstellens der Basislegierung beispielsweise die Bereitstellung von Roheisen in einer Hochofenroute, aber auch mittels anderer Verfahren umfassen. Das Roheisen kann dann im Rahmen eines Blasverfahrens (z. B. LD-Verfahren oder Linz-Donawitz-Verfahren) oder eines Herdfrischverfahrens (z. B. Siemens-Martin-Verfahren) zu Stahl weiterverarbeitet werden. Als optionalen weiteren Schritt kann das Bereitstellen der Basislegierung ferner ein Frischen umfassen, das zu einer Anpassung (im Allgemeinen einer Senkung) des Gehalts von Elementen wie Silizium (Si), Mangan (Mn), Schwefel (S) oder auch Phosphor (P) führt. Auch können durch Zugabe weiterer Elemente die Eigenschaften der so erzeugten Basislegierung optional weiter verändert werden. Beispiele hierfür umfassen Vanadium (V), Chrom (Cr), Kalzium (Ca), Silizium (Si), Niob (Nb), Titan (Ti), Nickel (Ni) und Molybdän (Mo). So kann beispielsweise durch Zugabe von Aluminium (A1), Silizium (Si), Kalzium (Ca) oder Kalziumverbindungen eine Desoxidation erzielt werden.

In dem zweiten Schritt des Legierens mit Tantal kann dann das Tantal in metallischer oder in chemisch gebundener Form der Basislegierung zugesetzt werden. Das Tantal kann hierbei beispielsweise in Form der oben genannten chemischen Verbindungen der Basislegierung beigegeben werden. Der Schritt des Legierens mit Tantal ist hierbei ein typischer Schritt der Sekundärmetallurgie, der beispielsweise in einem Pfannenofenverfahren nach dem Frischen durchgeführt werden kann. Hierbei können optional weitere Legierungselemente beigegeben werden, wie etwa Vanadium (V), Chrom (Cr), Kalzium (Ca), Silizium (Si), Niob (Nb), Titan (Ti), Nickel (Ni), Molybdän (Mo) oder andere Elemente, soweit dies noch notwendig oder erwünscht wird. Chrom, Tantal und Molybdän können so beispielsweise korrosionshemmend wirken. Der Schritt des Legierens mit Tantal erfolgt hierbei bei einer Temperatur von weniger als 1600 °C, wobei gegebenenfalls die Temperatur auch auf Werte von unter 1550 °C oder von unter 1500 °C beschränkt werden kann.

Im Rahmen der Sekundärmetallurgie können weitere Verfahrensschritte umfasst sein, etwa eine Entgasung durch eine Vakuumentgasung oder durch andere Verfahren. Daran können optional weitere mechanische, thermische oder andere Weiterverarbeitungsschritte, also etwa ein Walzen des Stahls, folgen.

Fig. 1 zeigt einen Querschnitt durch ein Kegelrollenlager 100 für eine Großanlage, beispielsweise eine Windkraftanlage, eine Gezeitenkraftanlage, ein Walzwerk oder eine Baumaschine. Das Kegelrollenlager 100 umfasst einen Außenring 110 und einen Innenring 120, die in Fig. 1 bezogen auf eine Symmetrielinie 130 gezeigt sind, wobei die Symmetrielinie 130 mit der Achse des Kegelrollenlagers 100 zusammenfällt. Zwischen dem Innenring 120 und dem Außenring 110 ist eine Mehrzahl von kegelstumpfförmigen Wälzkörpern 140 angeordnet, die von einem optionalen Käfig 150 geführt werden.

Durch eine Relativbewegung des Innenrings 120 zu dem Außenring 110 rollen sich die Wälzkörper 140 an einer Lauffläche 160 des Innenrings 120 und einer Lauffläche 170 des Außenrings 110 ab. Zur seitlichen Führung der Wälzkörper 140 weist das Kegelrollenlager 100 Führungsborde auf. Der Innenring umfasst so ein ersten Bord 180 und ein zweiten Bord 190, während der hier gezeigte Außenring keine seitlichen Führungsborde aufweist.

Der Außenring 110 und der Innenring 120 sind hierbei vollständig aus einem Stahl gemäß einem Ausführungsbeispiel der vorliegenden Erfindung gefertigt. Ausgehend von den Laufflächen 160, 170 der beiden Wälzlagerringe 110, 120 weisen diese jeweils einen Randhärtungsbereich 200, 210 auf, in dem der Stahl der beiden Wälzlagerringe 110, 120 einer Randhärtung unterworfen wurde. Beide Randhärtungsbereiche 200, 210 erstrecken sich hierbei ausgehend von den Oberflächen der beiden Bauteile, also den beiden Laufflächen 160, 170, bis zu einer durch die Prozessparameter und die Materialeigenschaften des verwendeten Stahls vorbestimmbaren Randhärtungstiefe in das Bauteil hinein. Bei Ausführungsbeispielen der vorliegenden Erfindung können sich so die Randhärtungsbereiche ausgehend von den Oberflächen der Bauteile beispielsweise wenigstens 5 mm in diese hinein erstrecken, können jedoch auch geringere oder größere Randhärtungstiefen aufweisen. Je nach Bedarf kann auch ein dickerer Randhärtungsbereich von 10 mm oder darüber erzeugt werden, der gerade bei hoch belasteten Bauteilen, wie den Wälzlagerringen von Großmaschinen, einer vorzeitigen Ermüdung entgegenwirkt und auch dem bei größeren Wälzlagerringen höherem Aufmaß für die Hartbearbeitung (z. B. wegen Verzugs) Rechnung trägt. Aber auch im Bereich der Wälzkörper und anderer Bau- oder Maschinenteile sind Randhärtungsbereiche mit Randhärtungstiefen im beschriebenen Ausmaß aus unterschiedlichen Gründen häufig sehr willkommen.

Sowohl der Außenring 110 als auch der Innenring 120 stellen daher Ausführungsbeispiele eines Bauteils gemäß der vorliegenden Erfindung dar.

Fig. 2 illustriert am Beispiel des in Fig. 1 gezeigten Außenrings 110 die Erzeugung des Randhärtungsbereichs 200 mittels Induktionshärten. Zu diesem Zweck wird ein Induktor 220 über die zu härtende Oberfläche, also im vorliegenden Fall über die Lauffläche 170 geführt, während der Induktor 220 in dem Werkstück (Bauteil bzw. Außenring 110) über ein magnetisches Wechselfeld Wirbelströme erzeugt. Zu diesem Zweck umfasst der Induktor 220 eine in Fig. 2 nicht gezeigte Spule, durch die ein Wechselstrom mit einer vorbestimmten, einstellbaren oder auch programmierbaren Frequenz zuschaltbar ist. Durch die Einstellung der Stromstärke des Stroms, also im Wesentlichen der Leistung des Induktors 220, durch die Festlegung der Frequenz des Wechselstroms und durch die Festlegung der Dauer der Einwirkung des Wechselfeldes wird eine bestimmte Wärmemenge durch elektrischen Stromfluss und Wärmeleitung in eine Oberflächenschicht des Werkstücks 110 eingebracht, die zu einer Aufheizung des Werkstücks führt. Um eine Beschädigung des Induktors 220 durch hohe Temperaturen zu vermeiden, kann dieser optional auch ein in Fig. 2 nicht gezeigtes Kühlsystem umfassen, also etwa eine Wasserkühlung.

Über die Frequenz kann aufgrund des Skin-Effekts eine Eindringtiefe des Wechselfeldes und damit eine Dicke des zu erzeugenden Randhärtungsbereichs bestimmt werden. Hierdurch kann somit eine Wärmemenge in das Werkstück (Außenring 110) unter seine Oberfläche (Lauffläche 170) eingebracht werden, durch die es zu dem thermisch induzierten Härten des Stahls kommt. Aufgrund der Wärmeeinwirkung kommt es dann in dem Randhärtungsbereich 170 zu einer Gefügeneubildung, wobei jedoch aufgrund der Verwendung des Stahls gemäß Ausführungsbeispielen der vorliegenden Erfindung eine Grobkornbildung im Austenit mit beim Abschrecken entstehenden großen Martensitnadeln bzw. -latten und entsprechenden ehemaligen Austenitkorngrenzen im Wesentlichen unterbunden, zumindest jedoch reduziert werden kann, sodass die zuvor genannten Dicken der Randhärtungsbereiche zumindest ohne übermäßige Werkstoffschädigung (z. B. Grobkorn mit Korngrenzensegregation) erzielbar sind.

Durch den Induktor 220 können so beispielsweise Temperaturanstiege von mehr als 100 °C/s und darüber erzeugt werden. Untersuchungen haben hier gezeigt, dass bei Temperaturanstiegen zwischen 100 °C/s und 300 °C/s Körner mit einer ASTM-Kenngröße von 5 oder darüber, gegebenenfalls sogar von 6 oder 7 und darüber in dem Randhärtungsbereich 200 erzielbar sind.

Stähle gemäß den Ausführungsbeispielen der vorliegenden Erfindung sind so induktiv härtbar und können durch eine solche Härtung zumindest im Randbereich hochfest ausgeführt werden. Sie eignen sich daher als Stähle für Wälzlager und für andere Anwendungsgebiete, bei denen die aus ihnen gefertigten Bauteile starken dynamischen und/oder statischen Belastungen unterworfen werden. Bei Wälzlagern handelt es sich hierbei typischerweise um eine zyklische und/oder statische Druckbeanspruchung, wobei die verbesserte Härtbarkeit und Kornstabilität dem Verschleiß, der Ermüdung und dem spontanen Versagen entgegenwirken. Das Fehlen kritischer Zugspannungen und der hohe hydrostatische Druck im Hertzschen Kontakt lassen den gehärteten Stahl mikroplastisch fließen und führen zu einer etwa gegenüber einer vergleichbaren zyklischen Zug-Druck- oder Umlaufbiegebeanspruchung um Größenordnungen höheren Lebensdauer bei Wälzermüdung durch Überrollung.

Beim Induktionshärten kann optional auch ein Mehrfrequenzverfahren angewendet werden. Darüber hinaus kann die in Fig. 2 nicht gezeigte Aufnahme für das Werkstück (Außenring 110) optional geerdet sein, um die Aufheizung durch die im Werkstück angeworfenen Wirbelströme zu verbessern. Der Induktor 220 kann hierbei beispielsweise mit einer Frequenz im Bereich zwischen 1 kHz und 5 kHz bei einem Abstand von weniger als 20 mm von der zu härtenden Oberfläche (Laufbahn bzw. Lauffläche 170 und 160) betrieben werden. Die zu verwendende Stromstärke bzw. Leistung hängt stark von der Geometrie und Größe des Bauteils ab.

Fig. 3 zeigt eine schematisch vereinfachte Darstellung eines Härteverlaufs 230 (H = hardness) als Funktion einer Tiefe (d = depth) von der Oberfläche aus, also im Falle des in den Figuren 1 und 2 gezeigten Außenrings 110 von der Lauffläche 170 ausgehend vom Rand zum Kern. Ausgehend von der Oberfläche des Außenrings (d = 0) weist die Härte zunächst im Randhärtungsbereich 200 im Wesentlichen einen ersten konstanten Wert auf, bevor sie außerhalb des Randhärtungsbereichs 200 abnimmt und im Inneren des Werkstücks einem zweiten Wert zustrebt. Der erste Wert der Härte H liegt hierbei über dem des zweiten Werts, wobei der erste Wert auf die durchgeführte Randhärtung und der zweite Wert auf die Eigenschaften des zugrunde liegenden Stahls zurückzuführen sind. Der erste Wert wird also durch die Aufhärtbarkeit des Stahls bestimmt.

Die Härte kann beispielsweise nach Rockwell gemäß der HRC-Skala angegeben werden. Je nach verwendetem Stahl gemäß Ausführungsbeispielen der vorliegenden Erfindung können so Härten beginnend bei 20 HRC im Falle eines Stahls mit einem Kohlenstoffanteil von 0,25 Gew.-% bis hin zu 70 HRC bei einem Stahl mit einem Kohlenstoffanteil von 1,55 Gew.-% erzielt werden. Die Härtbarkeit kann hierbei durch Stirnabschreckversuche nach Jominy bei verschiedenen Stirnflächenabständen gemessen werden.

Die resultierende Härte wird hierbei vorwiegend durch den Kohlenstoffanteil bewirkt, wobei der Bereich von 0,25 Gew.-% bis 1,55 Gew.-% für die Induktionshärtung und die Flammhärtung geeignet ist. Die weiteren Legierungsmetalle verbessern die Einhärtbarkeit und verhindern ein übermäßiges Kornwachstum, wobei bereits ein geringer Tantalanteil von 0,01 Gew.-% und darüber, der der Mikrolegierung zuzurechnen ist, kornstabilisierend wirkt. Dies gilt ebenso für höhere Tantalanteile im Bereich zwischen 0,1 Gew.-% und 2 Gew.-%. Durch das Zusammenwirken von Kohlenstoff und dem Legierungselement Tantal (Ta) kann so auch bei einer längeren und/oder höher temperierten Wärmebehandlung das Gefüge des Stahls bei hoher resultierender Härte weitgehend stabil gehalten werden. Bei weiteren Ausführungsbeispielen kann der Tantalanteil auch wenigstens 0,2 Gewichtsprozent oder 0,25 Gewichtsprozent betragen.

Bei Ausführungsbeispielen kann der Tantalanteil auch über die vorgenannten Werte hinaus erhöht werden. Wird dieser beispielsweise auf Werte von wenigsten 0,5 Gewichtsprozent erhöht, kann zusätzlich zu der Kornfeinbildung auch die Karbidbildung oder Karbidausbildung gegebenenfalls positiv beeinflusst werden.

Auch durch ein geeignetes (Mikro-) Legieren mit weiteren Legierungselementen, also beispielsweise mit Niob (Nb), Titan (Ti) oder Vanadium (V), kann das Kornwachstum bei der Wärmebehandlung (weiter) behindert wird. Typische Gehalte dieser Legierungselemente liegen zwischen 0,01 und 2 Gew.-%. Erfindungsgemäß können hierbei konventionelle induktiv härtbare Stähle, z. B. 50CrMo4 oder 43CrMo4, als Basislegierungen in der beschriebenen Weise zusätzlich (mikro-) legiert werden, um so z. B. 50CrMo4 +Ta oder 43CrMo4 +Ta zu erhalten.

Es wird hierbei vermutet, dass eingelagerte Karbide das Kornwachstum behindern, da diese als Hindernisse für die Korngrenzenbewegung und bei der Umwandlung in Austenit als Keime wirken und so die Kornbildung unterstützen können. Daher sind diese Stähle mit steigendem Legierungszusatz überhitzungsunempfindlicher als unlegierte Stähle mit gleichem Kohlenstoffgehalt. Dabei verhindern die eingelagerten Karbide ein übermäßiges Kornwachstum. Gerade Tantalkarbid (TaC) ist hier besonders vorteilhaft, da sich dieses im Vergleich zu anderen Karbiden nicht so schnell aufzulösen scheint. Über das Mikrolegieren mit einem Legierungselement kann so das Austenitkornwachstum beim Erwärmen auf Schmiedetemperatur durch die Bildung von Metallkarbiden gebremst werden. Die Schmiedetemperatur liegt häufig im Bereich der relevanten Austenitisierungstemperaturen beim Induktionshärten mit Kurzzeitaustenitisieren.

Insgesamt wird so der Werkstoff durch Mikrolegieren toleranter gegen Überhitzung beim Induktionshärten. Dadurch wird das verfügbare Prozessfenster erweitert und das Verfahren bezüglich Abweichungen unempfindlicher.

Als Ausführungsbeispiele der vorliegenden Erfindung für Bauteile sind bisher der in Fig. 1 auch gezeigte Innenring 110 und der Außenring 120 eines einreihigen Kegelrollenlagers beschrieben worden. Ausführungsbeispiele der vorliegenden Erfindung sind hierauf jedoch bei Weitem nicht beschränkt. Neben mehrreihigen (z. B. zweireihigen) Wälzlagerringen, Wälzkörpern (u. a. ein Zylinderrolle, Kugel und Kegelrolle) und anderen induktiv zu härtenden Wälzlagerkomponenten zählen zu den Ausführungsbeispielen ebenfalls andere Bauformen von Wälzlagern, also etwa Zylinderrollenlager, Tonnenlager, Kugellager, Vierpunktlager und Nadellager ebenso, wie Gleitlager, Zwischenringe und andere Bau- und Maschinenteile der rotativen und linearen Lagertechnik. Auch Bauteile anderer Disziplinen des Fahrzeug- und Maschinenbaus können als Ausführungsbeispiele der vorliegenden Erfindung umgesetzt werden. Hierzu zählen grundsätzlich alle Bauteile, die wenigstens einen Bereich aufweisen, der einer erhöhten Belastung unterworfen ist, sodass es sinnvoll ist, dort eine entsprechende Randhärtung ausgehend vom Rand des betreffenden Bauteils vorzunehmen.

Auch wenn bisher ausschließlich Bauteile beschrieben wurden, die vollständig aus Stahl gemäß einem Ausführungsbeispiel der vorliegenden Erfindung gefertigt sind, sind Ausführungsbeispiele auch in dieser Beziehung nicht auf eine vollständige Ausführung aus einem Material beschränkt. Ein Bauteil gemäß einem Ausführungsbeispiel der vorliegenden Erfindung weist so wenigstens einen Abschnitt aus Stahl gemäß einem Ausführungsbeispiel der vorliegenden Erfindung auf. Der Abschnitt erstreckt sich von einer Oberfläche des Bauteils in ein Inneres des Bauteils, wobei das Bauteil in dem Abschnitt eine Randhärtung aufweist. Bei einigen Ausführungsbeispielen der vorliegenden Erfindung erstreckt sich die Randhärtung wenigstens 5 mm in das Innere des Bauteils. Allerdings können gemäß Ausführungsbeispielen der vorliegenden Erfindung auch größere oder auch kleinere Randhärtungstiefen implementiert werden, wie dies zuvor bereits beschrieben wurde. Beispiele hierfür sind Verbundbauteile, die einen entsprechend ausgeformten Abschnitt aufweisen, in dem Stahl gemäß einem Ausführungsbeispiel der vorliegenden Erfindung zusammen mit einem entsprechenden Randhärtungsbereich implementiert ist. Andere Bereiche des betreffenden Bauteils können beispielsweise aus einem anderen Metall, einer anderen Legierung oder einem anderen Stahl gefertigt sein. Eine Verbindung kann in diesen Fällen beispielsweise stoffschlüssig in Form einer Löt- oder Schweißverbindung hergestellt werden. Aber auch andere Verbindungsmethoden sind hier denkbar, beispielsweise eine kraft- oder formschlüssige Verbindung oder auch eine Verklebung als weitere Form der stoffschlüssigen Verbindung. Diese Methoden können beispielsweise dann eingesetzt werden, wenn ein Verlöten oder Verschweißen nicht infrage kommt, wenn also die beteiligten Stoffe nicht löt- oder schweißbar sind. Beispiele können hierfür etwa Kunststoffe oder glasfaserverstärkte Werkstoffe sein. Bei Ausführungsbeispielen, die nicht vollständig aus einem Stahl gemäß einem Ausführungsbeispiel gefertigt sind, zumindest jedoch einen Abschnitt aufweisen, kann sich dieser ausgehend von der Oberfläche entlang einer Geraden derart erstrecken, dass die Gerade vollständig in dem Stahl verläuft, bis sie an einem (weiteren) Oberflächenabschnitt aus dem Bauteil austritt.

Bei Ausführungsbeispielen können das Bauteil bzw. sein Abschnitt, der den Stahl aufweist, gegebenenfalls weitere Materialien umfasst sein. So kann ein solches Bauteil auch vollständig oder in einem entsprechenden Abschnitt aus einem Material gefertigt sein, welches den Stahl umfasst. Ein solches Material kann beispielsweise ein faserverstärkter Stahl oder eine andere hybride Materialkombination umfassen, bei der Stahl gemäß einem Ausführungsbeispiel zum Einsatz kommt.

Ein Stahl gemäß einem Ausführungsbeispiel kann also beispielsweise ein Stahl zur Flamm- oder Induktionshärtung sein. Es kann sich alternativ oder ergänzend hierzu auch um einen Wälzlagerstahl handeln. Bei einem Stahl gemäß einem Ausführungsbeispiel kann dieser außer Eisen und Kohlenstoff sowie den zuvor genannten Legierungsstoffen keine weiteren Elemente mit einem jeweiligen Anteil von mehr als 0,2 Gewichtsprozent aufweisen, wobei ein Gesamtanteil der weiteren Elemente 10 Gewichtsprozent nicht übersteigt. Durch die Implementierung eines Ausführungsbeispiels kann gegebenenfalls eine verbesserte und/oder leichtere Randhärtung erzielbar sein.

Zu den möglichen Anwendungsgebieten von Ausführungsbeispielen der vorliegenden Erfindung zählen zunächst alle Großanlagen, bei denen einzelne Bauteile einer entsprechenden mechanischen Belastung unterworfen sind, die eine Randhärtung ratsam macht. Hierzu zählen Wind- und Gezeitenkraftanlagen ebenso, wie Generatoren, Baumaschinen, Kräne, Bagger, Transporter, Züge, Flugzeuge, Walzwerke und andere Maschinen. Grundsätzlich kann es auch ratsam sein, Ausführungsbeispiele in kleineren Anlagen und ihren Komponenten einzusetzen, da auch bei solchen Anlagen beispielsweise durch plötzliche Stoßbelastungen hohe Beanspruchungen auftreten können. Mikrolegierte kornstabile Stähle für eine induktive Wärmebehandlung gemäß Ausführungsbeispielen der vorliegenden Erfindung, sowie entsprechende Bauteile sind daher in einem weiten Feld von Anwendungen einsetzbar.

### Bezugszeichenliste

- 100: Kegelrollenlager
- 110: Außenring
- 120: Innenring
- 130: Symmetrielinie
- 140: Wälzkörper
- 150: Käfig
- 160: Lauffläche
- 170: Lauffläche
- 180: erste Borde
- 190: zweite Borde
- 200: Randhärtungsbereich
- 210: Randhärtungsbereich
- 220: Induktor
- 230: Härteverlauf

## Patentansprüche

1. Stahl, der Tantal mit einem Anteil von mindestens 0,1 Gewichtsprozent und höchstens einschließlich 2 Gewichtsprozent und einen Kohlenstoffanteil aufweist, der wenigstens 0,25 Gewichtsprozent und höchstens 1,1 Gewichtsprozent beträgt,
der gegebenenfalls ferner wenigstens ein Legierungselement mit einem Gewichtsanteil zwischen 0,1 und 5 Gewichtsprozent aufweist, wobei das Legierungselement Molybdän, Nickel, Silizium, Mangan oder Chrom ist,
der gegebenenfalls ferner wenigstens ein weiteres Legierungselement mit einem Gewichtsanteil zwischen 0,01 und 2 Gewichtsprozent aufweist, wobei das weitere Legierungselement Niob, Titan oder Vanadium ist,
der Tantal mit einem Gewichtsanteil aufweist, der größer als der 10-fache Gewichtsanteil von Niob ist und
den Rest Eisen.

2. Stahl nach Anspruch 1, bei dem der Tantalanteil höher als 0,1 Gewichtsprozent oder höher als 0,5 Gewichtsprozent ist, und/oder wobei der Kohlenstoffanteil höchstens 0,6 Gewichtsprozent beträgt.

3. Stahl nach einem der vorhergehenden Ansprüche, der nichtmetallischen Einschlüsse gemäß ASTM E45 und ISO 4967 aufweist, die maximal den folgenden definierten Werten entspricht
**-Jernkontret Standarddiagramm-**
| | | |
|---|---|---|
| A | (fein bzw. dünn) | 2,5 |
| A | (dick) | 1,5 |
| B | (fein bzw. dünn) | 2,0 |
| B | (dick) | 1,0 |
| C | (fein bzw. dünn) | 0,5 |
| C | (dick) | 0,5 |
| D | (fein bzw. dünn) | 1,0 |
| D | (dick) | 1,0, |
oder der nichtmetallischen Einschlüsse gemäß DIN 50602:1985 aufweist, die für einen Stabdurchmesser d in mm 200 < d einen K-Faktor K4 ≤ 20;
140 < d ≤ 200 einen K-Faktor K4 ≤ 18;
100 < d ≤ 140 einen K-Faktor K4 ≤ 16;
70 < d ≤ 100 einen K-Faktor K4 ≤ 14;
35 < d ≤ 70 einen K-Faktor K4 ≤ 12;
17 < d ≤ 35 einen K-Faktor K3 ≤ 15;
8 < d≤ 17 einen K-Faktor K3 ≤ 10; und
d ≤ 8 einen K-Faktor K2 ≤ 12
aufweisen.

4. Stahl nach einem der vorhergehenden Ansprüche, der wenigstens abschnittsweise ein Gefüge mit Körnern mit einer Kennzahl von 5 oder darüber gemäß ASTM aufweist, und/oder eine Härtbarkeit mit wenigstens einem Härtewert bei wenigstens einem Abstandswert d von einer Oberfläche aufweist, wobei der wenigstens eine Härtewert in einem durch einen HRCₘₐₓ-Wert und einem HRCₘᵢₙ-Wert gegebenen Intervall liegt, wobei die HRCₘₐₓ- und HRCₘᵢₙ-Werte gegenüber den folgenden jeweils einem Abstandswert d zugeordneten HRCₘₐₓ- und HRCₘᵢₙ-Werten
| **d [mm]** | **HRCₘₐₓ** | **HRCₘᵢₙ** |
|---|---|---|
| 1,5 | 65 | 60 |
| 3 | 65 | 60 |
| 5 | 64 | 59 |
| 7 | 64 | 58 |
| 9 | 63 | 57 |
| 11 | 63 | 56 |
| 13 | 63 | 55 |
| 15 | 62 | 53 |
| 20 | 61 | 50 |
| 25 | 60 | 47 |
| 30 | 58 | 45 |
| 35 | 57 | 44 |
| 40 | 55 | 43 |
| 45 | 54 | 42 |
| 50 | 54 | 42 |
um bis zu 3 HRC-Stufen unter- oder überschritten werden dürfen.

5. Stahl nach einem der vorhergehenden Ansprüche, bei dem es sich um einen Stahl zur Flamm- oder Induktionshärtung handelt, und/oder wobei der Stahl ein Wälzlagerstahl ist.

6. Verfahren zum Herstellen von Stahl, umfassend:
Bereitstellen einer Basislegierung des Stahls; und
Legieren der Basislegierung mit Tantal,
sodass der Stahl Tantal mit einem Anteil von mindestens 0,1 Gewichtsprozent und höchstens einschließlich 2 Gewichtsprozent und einen Kohlenstoffanteil aufweist, der wenigstens 0,25 Gewichtsprozent und höchstens 1,1 Gewichtsprozent beträgt und der gegebenenfalls ferner wenigstens ein Legierungselement mit einem Gewichtsanteil zwischen 0,1 und 5 Gewichtsprozent aufweist, wobei das Legierungselement Molybdän, Nickel, Silizium, Mangan oder Chrom ist, der gegebenenfalls ferner wenigstens ein weiteres Legierungselement mit einem Gewichtsanteil zwischen 0,01 und 2 Gewichtsprozent aufweist, wobei das weitere Legierungselement Niob, Titan oder Vanadium ist, der Tantal mit einem Gewichtsanteil aufweist, der größer als der 10-fache Gewichtsanteil von Niob ist
und den Rest Eisen.

7. Verfahren nach Anspruch 6, bei dem das Legieren ein Hinzufügen von Tantalkarbid, Tantalborid, Tantalsilizid, Tantaloxid oder Tantal zu der Basislegierung umfasst.

8. Bauteil (110; 120), das wenigstens in einem Abschnitt Stahl gemäß einem der Ansprüche 1 bis 5 aufweist, wobei sich der Abschnitt von einer Oberfläche (160; 170) des Bauteils (110; 120) in ein Inneres des Bauteils (110; 120) erstreckt, und wobei das Bauteil (110; 120) in dem Abschnitt eine Randhärtung (200; 210) aufweist.

## Claims

1. Steel including tantalum in a proportion of at least 0.1 per cent by weight and at most 2 per cent by weight inclusive and a carbon content of at least 0.25 per cent by weight and at most 1.1 per cent by weight,
optionally further including at least one alloy element in a proportion by weight between 0.1 and 5 per cent by weight, where the alloy element is molybdenum, nickel, silicon, manganese or chromium, optionally also including at least one further alloy element in a proportion by weight between 0.01 and 2 per cent by weight, where the further alloy element is niobium, titanium or vanadium,
including tantalum in a proportion by weight greater than 10 times the proportion by weight of niobium and a balance of iron.

2. Steel according to Claim 1, in which the tantalum content is higher than 0.1 per cent by weight or higher than 0.5 per cent by weight, and/or wherein the carbon content is not more than 0.6 per cent by weight.

3. Steel according to either of the preceding claims, including nonmetallic inclusions according to ASTM E45 and ISO 4967 that correspond at most to the values defined below:
**-Jernkontoret standard diagram-**
| | | |
|---|---|---|
| A | (fine or thin) | 2.5 |
| A | (thick) | 1.5 |
| B | (fine or thin) | 2.0 |
| B | (thick) | 1.0 |
| C | (fine or thin) | 0.5 |
| C | (thick) | 0.5 |
| D | (fine or thin) | 1.0 |
| D | (thick) | 1.0, |
or including nonmetallic inclusions according to DIN 50602:1985 which, for a bar diameter d in mm 200 < d, have a K factor K4 ≤ 20;
for 140 < d ≤ 200 a K factor K4 ≤ 18;
for 100 < d ≤ 140 a K factor K4 ≤ 16;
for 70 < d ≤ 100 a K factor K4 ≤ 14;
for 35 < d ≤ 70 a K factor K4 ≤ 12;
for 17 < d ≤ 35 a K factor K3 ≤ 15;
for 8 < d ≤ 17 a K factor K3 ≤ 10; and
for d ≤ 8 a K factor K2 ≤ 12.

4. Steel according to any of the preceding claims, including at least sections of a microstructure having grains having an index of 5 or higher according to ASTM and/or have a hardenability with at least one hardness value at at least a distance value d from a surface, wherein the at at least one hardness value is within an interval given by an HRCₘₐₓ value and an HRCₘᵢₙ value, where the subsequent HRCₘₐₓ and HRCₘᵢₙ values respectively assigned to a distance value d may be up to 3 HRC grades higher or lower than the HRCₘₐₓ and HRCₘᵢₙ values:
| **d [mm]** | **HRCₘₐₓ** | **HRCₘᵢₙ** |
|---|---|---|
| 1.5 | 65 | 60 |
| 3 | 65 | 60 |
| 5 | 64 | 59 |
| 7 | 64 | 58 |
| 9 | 63 | 57 |
| 11 | 63 | 56 |
| 13 | 63 | 55 |
| 15 | 62 | 53 |
| 20 | 61 | 50 |
| 25 | 60 | 47 |
| 30 | 58 | 45 |
| 35 | 57 | 44 |
| 40 | 55 | 43 |
| 45 | 54 | 42 |
| 50 | 54 | 42 |

5. Steel according to any of the preceding claims, which is a steel for flame hardening or induction hardening, and/or wherein the steel is a roller bearing steel.

6. Process for producing steel, comprising:
providing a base alloy for the steel; and
alloying the base alloy with tantalum,
such that the steel includes tantalum in a proportion of at least 0.1 per cent by weight and at most 2 per cent by weight inclusive and a carbon content of at least 0.25 per cent by weight and at most 1.1 per cent by weight, and optionally further includes at least one alloy element in a proportion by weight between 0.1 and 5 per cent by weight, where the alloy element is molybdenum, nickel, silicon, manganese or chromium, and optionally further includes at least one further alloy element in a proportion by weight between 0.01 and 2 per cent by weight, where the further alloy element is niobium, titanium or vanadium, and includes tantalum in a proportion by weight greater than 10 times the proportion by weight of niobium and
a balance of iron.

7. Process according to Claim 6, in which the alloying comprises adding tantalum carbide, tantalum boride, tantalum silicide, tantalum oxide or tantalum to the base alloy.

8. Component (110; 120) including, at least in one section, steel according to any of Claims 1 to 5, wherein the section extends from a surface (160; 170) of the component (110; 120) into an interior of the component (110; 120), and wherein the component (110; 120) has edge hardening (200; 210) in the section.

## Revendications

1. Acier, qui comprend du tantale en une proportion d'au moins 0,1 pour cent en poids et d'au plus 2 pour cent en poids, inclus, et présente une proportion de carbone qui est d'au moins 0,25 pour cent en poids et d'au plus 1,1 pour cent en poids,
qui comprend éventuellement en outre au moins un élément d'alliage en une proportion en poids comprise entre 0,1 et 5 pour cent en poids, l'élément d'alliage étant le molybdène, le nickel, le silicium, le manganèse ou le chrome,
qui comprend éventuellement en outre au moins un élément d'alliage supplémentaire en une proportion en poids comprise entre 0,01 et 2 pour cent en poids, l'élément d'alliage supplémentaire étant le niobium, le titane ou le vanadium,
le tantale présentant une proportion en poids qui est supérieure à 10 fois la proportion en poids de niobium, et
le reste étant du fer.

2. Acier selon la revendication 1, dans lequel la proportion de tantale est supérieure à 0,1 pour cent en poids ou supérieure à 0,5 pour cent en poids, et/ou dans lequel la proportion de carbone est d'au plus 0,6 pour cent en poids.

3. Acier selon l'une quelconque des revendications précédentes, qui comprend des inclusions non métalliques selon ASTM E45 et ISO 4967, qui correspondent au plus aux valeurs définies suivantes :
**- diagramme standard Jernkontoret -**
| | | |
|---|---|---|
| A | (fin ou mince) | 2,5 |
| A | (épais) | 1,5 |
| B | (fin ou mince) | 2,0 |
| B | (épais) | 1,0 |
| C | (fin ou mince) | 0,5 |
| C | (épais) | 0,5 |
| D | (fin ou mince) | 1,0 |
| D | (épais) | 1,0, |
ou qui comprend des inclusions non métalliques selon DIN 50602:1985, qui présentent pour un diamètre de barre d en mm :
200 < d, un facteur K K4 ≤ 20 ;
140 < d ≤ 200, un facteur K K4 ≤ 18 ;
100 < d ≤ 140, un facteur K K4 ≤ 16 ;
70 < d ≤ 100, un facteur K K4 ≤ 14 ;
35 < d ≤ 70, un facteur K K4 ≤ 12 ;
17 < d ≤ 35, un facteur K K3 ≤ 15 ;
8 < d ≤ 17, un facteur K K3 ≤ 10 ; et
d ≤ 8, un facteur K K2 ≤ 12.

4. Acier selon l'une quelconque des revendications précédentes, qui présente au moins en sections une structure contenant des grains d'un indice caractéristique de 5 ou plus selon ASTM, et/ou qui présente une trempabilité avec au moins une valeur de dureté à au moins une valeur d'écart d d'une surface, ladite au moins une valeur de dureté étant située dans un intervalle donné par une valeur HRCₘₐₓ et une valeur HRCₘᵢₙ, les valeurs HRCₘₐₓ et HRCₘᵢₙ pouvant être inférieures ou supérieures de jusqu'à 3 niveaux HRC en comparaison des valeurs HRCₘₐₓ et HRCₘᵢₙ suivantes, à chaque fois attribuées à une valeur d'écart d :
| **d [mm]** | **HRCₘₐₓ** | **HRCₘᵢₙ** |
|---|---|---|
| 1,5 | 65 | 60 |
| 3 | 65 | 60 |
| 5 | 64 | 59 |
| 7 | 64 | 58 |
| 9 | 63 | 57 |
| 11 | 63 | 56 |
| 13 | 63 | 55 |
| 15 | 62 | 53 |
| 20 | 61 | 50 |
| 25 | 60 | 47 |
| 30 | 58 | 45 |
| 35 | 57 | 44 |
| 40 | 55 | 43 |
| 45 | 54 | 42 |
| 50 | 54 | 42. |

5. Acier selon l'une quelconque des revendications précédentes, qui consiste en un acier pour le durcissement à la flamme ou par induction et/ou qui est un acier de palier à rouleaux.

6. Procédé de fabrication d'un acier, comprenant :
la préparation d'un alliage de base de l'acier ; et
l'alliage de l'alliage de base avec du tantale,
de telle sorte que l'acier comprenne du tantale en une proportion d'au moins 0,1 pour cent en poids et d'au plus 2 pour cent en poids, inclus, et présente une proportion de carbone qui est d'au moins 0,25 pour cent en poids et d'au plus 1,1 pour cent en poids, et qui qui comprend éventuellement en outre au moins un élément d'alliage en une proportion en poids comprise entre 0,1 et 5 pour cent en poids, l'élément d'alliage étant le molybdène, le nickel, le silicium, le manganèse ou le chrome, qui comprend éventuellement en outre au moins un élément d'alliage supplémentaire en une proportion en poids comprise entre 0,01 et 2 pour cent en poids, l'élément d'alliage supplémentaire étant le niobium, le titane ou le vanadium, le tantale présentant une proportion en poids qui est supérieure à 10 fois la proportion en poids de niobium, et le reste étant du fer.

7. Procédé selon la revendication 6, dans lequel l'alliage comprend un ajout de carbure de tantale, de borure de tantale, de siliciure de tantale, d'oxyde de tantale ou de tantale à l'alliage de base.

8. Composant (110 ; 120), qui comprend au moins dans une section un acier selon l'une quelconque des revendications 1 à 5, la section s'étendant depuis une surface (160 ; 170) du composant (110 ; 120) jusque dans un espace intérieur du composant (110 ; 120), et le composant (110 ; 120) présentant dans la section un durcissement périphérique (200 ; 210).
